# EUROPÄISCHE PATENTSCHRIFT

(11) **EP 0 049 732 B1**
(45) Veröffentlichungstag und Bekanntmachung des Hinweises auf die Patenterteilung: **14.11.1984**
(21) Anmeldenummer: 81103770.4
(22) Anmeldetag: 16.05.1981
(51) Int. Cl.: D04H 1/54, D06M 17/00, A41D 27/06

(54) **Aufbügelbarer Einlagevliesstoff**
Iron-adhesive interlining fabric
Tissu adhésif pour doublure

(30) Priorität: 13.10.1980 DE 3038664
(43) Veröffentlichungstag der Anmeldung: 21.04.1982
(73) Patentinhaber: Firma Carl Freudenberg, 69469 Weinheim (DE)
(72) Erfinder: Knoke, Jürgen, Dr., D-6940 Weinheim (DE); Jöst, Manfred, D-6944 Hemsbach (DE); Fahrbach, Erich, Dr., D-6940 Weinheim (DE); Tecl, Bohuslav, D-6940 Weinheim (DE)
(74) Vertreter: Weissenfeld-Richters, Helga, Dr.

## Beschreibung

Die Erfindung betrifft einen aufbügelbaren Einlagevliesstoff, der aus mehreren aufeinander abgelegten Lagen von Floren wirr und/oder parallel angeordneter Stapel- und/oder Endlosfasern besteht. Die Lagen sind in sich und untereinanader ausschliesslich mit Hilfe von Bindefasern, z.B. durch Kalandrieren, gebunden. Auf wenigstens einer Oberfläche ist ein Haftmassenschmelzkleber musterförmig, z.B. in Form von Punkten, aufgebracht.

Aufbügelbare Einlagevliestoffe, die faserverfestigt sind und z.B. punktverschweisste Schmelzklebefasern als Bindefasern enthalten, gewinnen mehr und mehr Bedeutung. Sie haben gewebeähnlichen Charakter, sind weich und drapierfähig und kommen daher der modernen Linie der Einlagestoffe in der Konfektionsindustrie entgegen. Für viele Fälle sind derartige Einlagevliesstoffe vollkommen ausreichend, doch ist die Chemischreinigungsbeständigkeit und der Abrieb der sehr weichen punktgebundenen Einlagevliesstoffe verbesserungsbedürftig. Erhöht man den Anteil der Schmelzklebefasern und die Festigkeit der Bindung, so verbessert sich zwar der Abrieb und die Chemischreinigungsbeständigkeit, doch gleichzeitig nimmt die Härte und Steifigkeit des Vliesstoffes in unerwünschter Weise zu. Bei von Hause aus sehr weichen Einlagevliesstoffen kann zwar durch die Erhöhung des Bindefaseranteils eine gewisse Verhärtung in Kauf genommen werden, doch bereits die Zugabe von nur 5 oder 10% mehr Bindefasern führt zu einer nicht mehr tolerierbaren Verhärtung, wobei die Reinigungsbeständigkeit und derAbrieb in diesem Bereich noch nicht merklich verbessert werden.

Der Erfindung liegt die Aufgabe zugrunde, einen besonders weichen und trotzdem reinigungsbeständigen Einlagevliesstoff zu entwickeln, der auch für dünne und weiche moderne Gewebe komplikationslos verwendet werden kann und trotzdem die erforderliche Chemischreinigungsbeständigkeit aufweist. Der Einlagevliesstoff soll in der Herren- und Damenoberbekleidung eingesetzt werden, insbesondere für leichte und drapierfähige Stoffe.

Die erfindungsgemässe Aufgabe wird durch den in Anspruch 1 wiedergegeben Einlagevliesstoff gelöst. Die Unteransprüche enthalten bevorzugte Ausführungen.

Der Einlagevliesstoff ist somit mehrlagig und ausschliesslich durch Schmelzklebefasern als Bindefasern gebunden. Dies betrifft sowohl die Flore in sich als auch untereinander. Die Verfestigung erfolgt z.B. durch Kalandrieren mit Hilfe beheizter glatter oder strukturierter Kalanderwalzen.

Es ist stets ein Flor mit relativ wenig Bindefasern vorhanden. Diese Florlage enthält 0 bis 30 Gew.% Schmelzklebefasern als Bindefasern, bezogen auf das Gesamtgewicht der Fasern. Nach der Verfestigung ist die bindefaserarme Seite sehr locker und flauschig, während die bindefaserreichere Seite einen festeren Griff aufweist. Falls nur ein einseitiger Haftmassenschmelzkleber-Auftrag vorgesehen ist, so befindet sich dieser stets auf derjenigen Florlage mit dem geringeren Bindefaseranteil. Es ist überraschend, dass nach dem Verbügeln mit einem beliebigen Oberstoff das Gebilde trotzdem reinigungsbeständig und dauerhaft fixiert ist, denn die bindefaserarme, im Extremfall watteähnliche Schicht bleibt auch nach zahlreichen Reinigungsvorgängen dauerhaft mit dem Oberstoff verbunden. Dieses gute Ergebnis wird selbst dann erhalten, wenn die den Haftmassenschmeizkieber-Auftrag tragende Seite ganz bindefaserfrei ist. Dies rührt daher, dass nach dem Einbügeln die bindefaserarme bzw. bindefaserfreie mit Haftmassenschmelzkleber beschichtete «Unterseite» beim Chemischreinigen weniger beansprucht wird als die bindefaserhaltigere «Oberseite».

Falls ein zweiseitiger Auftrag erwünscht ist, kann die Oberseite ebenfalls mit Haftmassenschmelzkleber-Auftrag versehen werden.

Mit dem erfindungsgemässen Einlagevliesstoff erreicht man eine grundlegende Verbesserung hinsichtlich Abrieb, Chemischreinigungs- und Waschfestigkeit des versteiften Textilstoffes. Der Einlagevliesstoff ist auch bei sehr dünnen und weichen Oberstoffen verwendbar, die mit herkömmlichen Einlagestoffen nicht verarbeitbar sind.

Bevorzugt werden aufbügelbare Einlagevliesstoffe mit dem vorstehend definierten Aufbau, die ein unterbrochenes Haftmassenmuster enthalten und deren Flore quergelegt sind. Als Bindemittel werden ausschliesslich Schmelzklebefasern in den angegebenen Mengenverhältnissen verwendet. Nach einer zweckmässigen Ausführung enthält nur die oberste Florlage Schmelzklebefasern und zwar in einer Menge von 30 bis 60 Gew.%, bezogen auf das Gesamtgewicht der Fasern.

Als Schmelzklebefasern werden Bikomponentenfasern aus Polyethylenterephthalat/Polybutylenterephthalat oder aus Polyethylenterephthalat/Copolyester bevorzugt. Sehr gut geeignet ist ebenfalls eine Bikomponentenfaser aus Nylon 66/Nylon 6.

Das Mehrschichtgebiide wird zweckmässig so aufgebaut, dass 40 bis 80 Gew.%, bezogen auf das Gesamtgewicht der Flore, aus der Florlage bzw. den Florlagen mit geringerem Schmelzkleber-Anteil besteht.

Aus DE-A-2260677 ist bereits ein Einlagevliesstoff aus mehreren Faserflorschichten bekannt, der mit einem Bindemittel verfestigt ist und der ein vorzugsweise punktförmiges Haftmassenmuster enthält. Dieser Einlagevliesstoff weist jedoch nicht die erfindungsgemäss vorgeschlagene Bindefaserverteilung auf. Der bekannte Einlagevliesstoff kann zwar ebenfalls unterschiedliche Bindemittelmengen aufweisen, jedoch sind diese Zonen verschiedener Bindemittelkonzentrationen über den gesamten Querschnitt des Vliesstoffes hinweg in Produktionsrichtung parallel zueinander angeordnet. Die aufeinander abgelegten Faserflore werden z. B. gemeinsam mit dem Bindemittel imprägniert, das in unterschiedlicher Konzentration so aufgetragen wird, dass parallele Bahnen unterschiedlicher Zusammensetzung entstehen. Hierdurch lässt sich z.B. bei einem Sakko die Schulter- bzw. Brustpartie stärker versteifen als die untere Kante des Kleidungsstückes. Ein derartiges Problem liegt aber erfindungsgemäss nicht vor, denn hier soll ein sehr weicher und drapierfähiger Einlagevliesstoff entwickelt werden, der trotz seiner Weichheit sicher fixierbar ist und auch bei zahlreichen Chemischreinigungsprozessen seine Eigenschaften beibehält. Es sollen keine unterschiedlichen Versteifungen eintreten, sondern eine gleichmässige Polsterung und Verstärkung bei weichen drapierfähigen Stoffen.

Aus DE-A-25 50 253 sind ebenfalls bereits Einlagevliesstoffe unterschiedlicher Formgebung bekanntgeworden. Auch hier wird aber das erfindungsgemässe Problem nicht gelöst, denn die bekannte Einlage ist eine sogenannte «Einlage-Plack-Kombination», die einen üblichen bindefasergebundenen Vliesstoff mit Schmelzkebefaser-Auftrag enthält sowie ein als «Plack» bezeichnetes formgebendes Teil. Sowohl die Einlage als auch der Plack bestehen aus Vliesstoff und die Kombination ist doppelfixierbar und mit Dampfpressen verformbar. Eine solche Einlage ist insbesondere für Herrenoberbekleidung vorgesehen und berührt die erfindungsgemäss gestellte Aufgabe nicht. Die Einlage-Plack-Kombination ersetzt die früher üblichen eingenähten Gewebekombinationen.

Der erfindungsgemässe Einlagevliesstoff besteht aus wenigstens 2, zweckmässig aber wenigstens 3 Lagen von Floren, deren Bindefaseranteil in den einzelnen Florlagen jeweils variiert. Beim Arbeiten mit beispielsweise 3 Krempeln reicht es in diesem Falle aus, dass 2 Florlagen nur wenig, d.h. bis zu 30 Gew.%, bezogen auf das Gesamtgewicht der Schmelzklebefasern, an Bindefasern enthalten, wobei die dem Haftmassenmuster zugewandte Florlage oder beide Lagen bindefaserfrei sein können. Diese Florlagen sind somit eben gerade schwach gebunden und noch ausserordentlich weich. Trotzdem diese «Unterseite» somit nicht sehr chemischreinigungsbeständig ist, ergibt sich nach dem Einbügeln auf den textilen Oberstoff eine gute Reinigungsbeständigkeit. Die nach aussen weisende Florlage bei einseitigem Haftmassenmuster-Auftrag enthält stets den höheren Bindefasergehalt. Dieser muss wenigstens 30 Gew. % Bindefasern enthalten, bezogen auf das Gesamtgewicht der Fasern dieser Florlage. Es können aber auch bis zu 100% Bindefasern in dieser Schicht enthalten sein. Es ergibt sich somit ein Spielraum innerhalb des Bereiches von ca. 30 bis 100 Gew.%.

Da die bindemittelarmen Florlagen sehr weich sind, bestimmen diese den Gesamtcharakter des Einlagevliesstoffes. Verglichen mit einem herkömmlichen mehrlagigen Einlagevliesstoff, z.B. gemäss DE-A-22 60 677, der über alle 3 Florlagen einen gleichmässig verteilten Prozentsatz an Bindefasern enthält, ergeben sich vollkomen neue Produkteigenschaften.

Besonders überraschend ist die Tatsache, dass sogar bei einem Bindefaseranteil von 0% auf der mit Haftmasse beschichteten Seite noch eine gute Bindung vorhanden ist. Dies rührt vermutlich daher, dass die hohen Anteile der oberen Lage etwas «durchstechen» und so noch eine schwache Bindung auch der unteren Schichten ermöglichen.

Als Bindefasern eignen sich übliche Schmelzklebefasern, die einen niedrigeren Schmelzpunkt als die zu bindenden Fasern aufweisen. So ergeben sich beispielsweise gute Mischungen aus Perlon^{@} in Abmischung mit Polyesterfasern oder Nylon 66-Fasern. Polyethylenterephthalatfasern lassen sich gut mit Copolyesterfasern binden. Bevorzugt werden aber Bikomponentenfasern, wie sie z.B. als Kernmantel-Fasern aus Nylon 6/Nylon 66 im Handel sind. Auch sogenannte «side by side-Fasern» sind gut geeignet. Neben Nylon 66/Nylon 6-Bikomponentenfasern werden solche aus Polyethylenterephthalat/Polybutylenterephthalat oder Polyethylenterephthalat/Copolyester bevorzugt, wobei diese Fasern nach dem KernMantel- oder dem «side by side»-Prinzip aufgebaut sein können.

Grundsätzlich eignen sich weiterhin auch andere Bikomponentenfasern, sofern sie aus jeweils zwei verschiedenen schmelzenden Komponenten aufgebaut sind. Als Cofasern eignen sich alle gegenüber den Bindefasern höher schmelzenden Synthesefasern, insbesondere Polyamid 66 oder Polyethylenterephthalat. Für manche Zwecke ist es erwünscht, Zellwolle, Baumwolle oder Wolle zuzumischen.

Bevorzugt sind quer- oder wirrgelegte Vliese, wobei jedoch auch längsorientierte Vliese verwendet werden können oder Kombinationen von beiden.

Der mehrlagige Einlagevliesstoff wird mit Schmelzkleberhaftmasse beschichtet. Das Haftmassenschmelzklebe-Muster kann dem jeweiligen Verwendungszweck entsprechend angepasst werden. Bevorzugt wird jedoch in den meisten Fällen eine Punktbeschichtung. Als Schmelzkleberhaftmasse eignen sich übliche Produkte, insbesondere aber solche aus Terpolyamiden mit einem Schmelzbereich um 120° C, aus Copolyestern oder Niederdruckpolyethylen. Die Haftmasse muss stets auf derjenigen Seite aufgetragen werden, die den geringeren Anteil bzw. keinen Anteil an Schmelzklebefasern enthält.

Die erfindungsgemässen aufbügelbaren Einlagevliesstoffe werden in der Herren- und Damenoberbekleidung eingesetzt und eignen sich z.B. für leichte, weiche und drapierfähige Stoffe. Sie sind jedoch auch besonders in Herrenanzügen und Damenkostümen sowie in Mänteln verwendbar, überall da, wo eine weiche und trotzdem abriebfeste und sehr chemischreinigungsbeständige Einlage erwünscht ist.

### Beispiel 1

Auf einer Anlage mit 3 Krempeln werden Vliese gekrempelt, wobei von der ersten Krempel ein Faserflor mit einer Fasermischung gelegt wird, die aus 45 Gew.%, bezogen auf das Gesamtgewicht der Fasern, einer 3,3 dtex Nylon 66-Homophil-Faser besteht und aus 55 Gew.% einer Bikomponenten-Kernmantel-Faser (3,3 dtex) aus 50% Nylon 66 und 50% Nylon 6. Auf den beiden anderen Krempeln wird ein Faserflor gelegt, der aus 10 Gew.% der Bikomponenten-Kernmantel-Faser und 90 Gew.% der genannten 3,3 dtex Nylon 66-Homophil-Faser besteht. Die Flore werden mit Hilfe eines Querlegers aufeinandergelegt. Das Gewicht jeden Flores ist gleich und so hoch, dass das Endgewicht des gebundenen Vliesstoffes 60 g/m² beträgt.

Das Vlies wird mit einem Kalander bei 225° C verfestigt, wobei eine der Stahlwalzen glatt und die andere mit einer Gravur versehen ist (0,55 x 0,8 x 0,65 mm Punktdimensionen, 30 Punkte/cm², Punktabstand in waagrechten Reihen 2,1 mm, in senkrechten Reihen 1,6 mm). Die Walzen sind so angeordnet, dass das Vlies mit dem hohen Anteil der Bikomponentenfaser Kontakt mit der gravierten Walze hat. Die Abzugsgeschwindigkeit beträgt 10 m/Min.

Auf die mit der glatten Kalanderwalze verfestigte Seite, welche den geringeren Anteil von Bikomponentenfasern enthält, werden 20 g/m² einer Schmelzkleberhaftmasse aus einem Terpolyamid Nylon 66- Nylon 6- Nylon 12 mit einem Schmelzpunkt um 120° C punktförmig aufgetragen. Der auf diese Weise hergestellte Einlagevliesstoff zeigt einen weichen angenehmen Griff, textilen Fall und eine ungewöhnlich gute Beständigkeit gegen Abrieb im trockenen und nassen Zustand. Der Einlagevliesstoff ist widerstandsfähig bei Nasswäsche und bei der Chemischreinigung. Er eignet sich als aufbügelbarer Einlagestoff für Oberbekleidung jeglicher Art.

### Vergleichsversuch

Auf der gleichen Anlage wie in Beispiel 1 und in gleicher Weise werden 3 Flore mit homogener Zusammensetzung gekrempelt. Alle Flore enthalten 25 Gew.% der angegebenen Bikomponentenfaser und 75% Nylon 66 mit 3,3 dtex. Die mittlere Faserzusammensetzung entspricht somit derjenigen des Beispiels 1. Das quergelegte Vlies wird wie in Beispiel 1 verfestigt und anschliessend mit 20 g/m² Schmelzkleber.punktförmig beschichtet. Das Basismaterialgewicht beträgt wiederum 60 g/m².

Der erhaltene Einlagevliesstoff zeigt den gleichen Griff und textilen Fall wie der Einlagevliesstoff gemäss Beispiel 1. Die Beständigkeit gegen Trocken-und Nass-Abrieb sowie gegen Wäsche und Chemischreinigung ist jedoch erheblich schlechter. Der Unterschied tritt nach 5 Wäschen und 5 Chemischreinigungen noch deutlicher zu Tage.

## Patentansprüche

1. Aufbügelbarer Einlagevliesstoff, bestehend aus mehreren, aufeinander abgelegten Lagen von Floren wirr und/oder parallel angeordneter Stapel- und/oder Endlosfasern, wobei die einzelnen Lagen in sich und untereinander ausschliesslich mit Hilfe von Schmelzklebefasern als Bindefasern z.B. durch Kalandrieren gebunden sind und auf wenigstens einer Oberfläche ein Haftmassenschmelzkleber musterförmig aufgebracht ist, dadurch gekennzeichnet, dass die verschiedenen Flore jeweils unterschiedliche Mengenanteile oder keine Schmelzklebefasern als Bindefasern enthalten, dass wenigstens die den geringsten oder keinen Bindefaseranteil enthaltende Florlage mit dem Haftmassenschmelzkleber-Auftrag versehen ist, dass diese Florlage 0 bis 30 Gew.%, bezogen auf deren Gesamtgewicht, an den Bindefasern enthält und dass die andere äussere Florlage aus 30 bis 100 Gew.%, bezogen auf deren Gesamtgewicht, an Bindefasern besteht.

2. Aufbügelbarer Einlagevliesstoff nach Anspruch 1, dadurch gekennzeichnet, dass die Bindefasern Bikomponentenfasern sind, welche aus Nylon 66/Ny-Ion 6 oder aus Polyethylenterephthalat/Polybutylenterephthalat oder Polyethylenterephthalat/Copolyester zusammengesetzt sind.

3. Aufbügelbarer Einlagevliesstoff nach einem der Ansprüche 1 oder 2, dadurch gekennzeichnet, dass die Flore aus Synthesefasern bestehen.

4. Aufbügelbarer Einlagevliesstoff nach einem der Ansprüche 1 bis 3, dadurch gekennzeichnet, dass die Flore quergelegt sind.

5. Aufbügelbarer Einlagevliesstoff nach einem der Ansprüche 1 bis 4, dadurch gekennzeichnet, dass der Haftmassenschmelzkleber punktförmig angeordnet ist.

6. Aufbügelbarer Einlagevliesstoff nach einem der Ansprüche 1 bis 5, dadurch gekennzeichnet, dass 40 bis 80 Gew.%, bezogen auf das Gesamtgewicht der einzelnen Florlagen, aus Floren mit geringerem Schmelzklebefaser-Gehalt bestehen.

## Claims

1. A fusible nonwoven interlining, comprising a plurality of naps of staple fibres and/or continuous filaments which are randomly arranged and/or arranged in parallel, the naps being deposited one on top of the other, the individual layers being bonded within themselves and to one another exclusively with the aid of hot-melt adhesive fibres serving as bonding fibres, for example by calendering, and a hot-melt adhesive being applied in a pattern to at least one surface, characterised in that the different naps each contain different proportions of hot-melt adhesive fibres as bonding fibres, and one may contain no such fibres, that at least the nap layer which contains the lowest proportion of bonding fibres or contains no bonding fibres is provided with the coating of hot-melt adhesive, that this nap layer contains 0 to 30% by weight of the bonding fibres based on its total weight, and that the other outer nap layer comprises 30 to 100% by weight of bonding fibres based on its total weight.

2. A fusible nonwoven interlining according to claim 1, characterised in that the bonding fibres are bi-component fibres composed of nylon 66/nylon 6 or of polyethylene terephthalate/polybutylene terephthalate or of polyethylene terephthalate/copoly- ester.

3. A fusible nonwoven interlining according to claim 1 or 2, characterised in that the naps consist of synthetic fibres.

4. A fusible nonwomen interlining according to any of claims 1 to 3, characterised in that the naps are cross-laid.

5. A fusible nonwomen interlining according to any of claims 1 to 4, characterised in that the hot-melt adhesive is arranged in dots.

6. A fusible nonwomen interlining according to any of claims 1 to 5, characterised in that 40 to 80% by weight, based on the total weight of the individual nap layers, consists of naps having a relatively low content of hot melt adhesive fibres.

## Revendications

1. Feutre de triplure applicable par repassage constitué de plusieurs couches superposées de nappes de fibres courtes et/ou de filaments entremêlés et/ou disposés parallèlement, les différentes couches étant liées individuellement et entre elles exclusivement à l'aide de fibres de collage fusibles comme fibres liantes, par exemple, par calandrage, tandis que, au moins sur une surface, on applique une colle fusible de masse adhésive selon un motif, caractérisé en ce que les différentes nappes contiennent chacune des proportions quantitatives différentes ou aucune fibre de collage fusible comme fibres liantes, en ce qu'au moins la couche de nappe contenant la plus faible quantité ou aucune fibre liante reçoit l'application de la colle fusible de masse adhésive, en ce que cette couche de nappe contient 0 à 30% en poids (calculé sur le poids total) de fibres liantes et en ce que l'autre couche extérieure de voile est constituée de 30 à 100% en poids (calculé sur le poids total) de fibres liantes.

2. Feutre de triplure applicable par repassage suivant la revendication 1, caractérisé en ce que les fibres liantes sont des fibres à deux composants constituées de nylon 66/nylon 6 ou de téréphtalate de po- lyéthylène/téréphtalate de polybutylène ou encore de téréphtalate de polyéthylène/copolyester.

3. Feutre de triplure applicable par repassage suivant une des revendications 1 et 2, caractérisé en ce que les nappes sont constituées de fibres synthétiques.

4. Feutre de triplure applicable par repassage suivant une des revendications 1 à 3, caractérisé en ce que les nappes sont posées transversalement.

5. Feutre de triplure applicable par repassage suivant une des revendications 1 à 4, caractérisé en ce que la colle fusible de masse adhésive est appliquée par points.

6. Feutre de triplure applicable par repassage suivant une des revendications 1 à 5, caractérisé en ce que 40 à 80% en poids (calculé sur le poids total des différentes couches de nappes) sont constitués de nappes ayant la plus faible teneur en fibres de collage fusibles.
